# EUROPÄISCHE PATENTSCHRIFT

(11) **EP 0 370 535 B1**
(45) Veröffentlichungstag und Bekanntmachung des Hinweises auf die Patenterteilung: **11.11.1992**
(21) Anmeldenummer: 89201936.5
(22) Anmeldetag: 22.07.1989
(51) Int. Cl.: C23C 22/12, C23C 22/18, C23C 22/36

(54) **Verfahren zum Aufbringen von Phosphatüberzügen**
Process for applying phosphate coatings
Procédé pour appliquer des revêtements de phosphate

(30) Priorität: 25.11.1988 DE 3839802
(43) Veröffentlichungstag der Anmeldung: 30.05.1990
(73) Patentinhaber: METALLGESELLSCHAFT AKTIENGESELLSCHAFT, 60015 Frankfurt (DE); SOCIETE CONTINENTALE PARKER, 92111 Clichy Cédex (FR)
(72) Erfinder: Gehmecker, Horst, Dr., D-6080 Gross-Gerau 2 (DE); Hauffe, Dieter, D-6000 Frankfurt am Main (DE); Müller, Gerhard, D-6450 Hanau am Main (DE); Rausch, Werner, Dr., D-6370 Oberursel 6 (DE)
(74) Vertreter: Rieger, Harald, Dr.

(56) Entgegenhaltungen:
- EP-A- 0 111 246
- EP-A- 0 175 606
- EP-A- 0 264 811
- FR-A- 2 401 234
- FR-A- 2 401 236
- FR-A- 2 512 840

## Beschreibung

Die Erfindung betrifft ein Verfahren zum Aufbringen von Phosphatüberzügen auf Oberflächen aus Aluminium und/oder Zink bzw. dessen oder deren Legierungen mit Hilfe von gemäß der Niedrigzink-Technologie arbeitenden Phosphatierungslösungen, die
0,4 bis 1,5 g/l Zink und
10 bis 16 g/l P₂O₅
enthalten,
Phosphatierungslösungen, die gemäß der Niedrigzink-Technologie arbeiten, sind begrifflich solche, die als schichtbildendes Kation überwiegend Zink in einer Konzentration von ca. 0,4 bis 1,5 g/l enthalten und in denen das Zn/PO₄-Verhältnis kleiner als ca. 0,08 ist.

Es ist bekannt, dünne Phosphatüberzüge auf Metalloberflächen von Stahl, verzinktem Stahl sowie Aluminium aufzubringen, die für eine nachfolgende elektrophoretische Tauchlackierung eine geeignete Lackgrundlage bilden. Die hierfür eingesetzten Phosphatierungslösungen enthalten üblicherweise Zink-, Nickel-, Mangan-, -Magnesium-, Kadmium-, Kupfer-, Kobalt-, Alkali- und/oder Ammoniumionen, Phosphationen, beschleunigend wirkende Zusätze wie Nitrit, Chlorat, Bromat, Peroxid, m-Nitrobenzolsulfonat, Nitrophenol oder Kombinationen hiervon. Für die Behandlung von Aluminium, dessen Legierungen und galvanisch verzinktem Stahl enthalten sie vorzugsweise zusätzlich einfache und/oder komplexe Fluoride. Zusätzliche Anionen, wie Chlorid, Nitrat und Sulfat, dienen der Wahrung der Elektroneutralität. Gegebenenfalls können die Phosphatierungslösungen noch schichtverfeinernde Zusätze, wie hydroxicarbonsäuren, Aminocarbonsäuren oder kondensierte Phosphate, enthalten.

Die Metalloberflächen bestehen dabei zu einem erheblichen Anteil aus Stahl neben wechselnden Mengen verzinktem Stahl sowie einem geringen Anteil an Aluminiumwerkstoffen und werden im Spritz- und/oder Tauchverfahren behandelt.

Werden ausschließlich Zinkoberflächen und/oder Aluminiumoberflächen mit der Phosphatierungslösung in Berührung gebracht, stellt man fest, daß die Freie Säure bzw. das Verhältnis Freie Säure zu Gesamtsäure der arbeitenden Phosphatierungslösung ansteigt und die Phosphatierungslösung außerhalb des Gleichgewichtes gerät. Die Folge ist, daß mit zunehmendem Durchsatz die Überzugsausbildung verschlechtert wird und schließlich ganz unterbleibt. Ein Abstumpfen der überschüssigen Säure mit Natriumhydroxid, Ammoniumhydroxid oder anderen Alkalien ist nicht durchführbar, da dann ein Teil der Badkomponente Zink mitausgefällt wird.

Aufgabe der Erfindung ist es, ein Verfahren zum Aufbringen von Phosphatüberzügen auf Oberflächen aus Zink und/oder Aluminium bzw. dessen oder deren Legierungen mit gemäß der Niedrigzink-Technologie arbeitenden Phosphatierungslösungen bereitzustellen, bei dem ein Anstieg der Freien Säure bzw. des Säureverhältnisses verhindert wird und mithin die Nachteile der bekannten Verfahren vermieden werden, das aber dennoch einfach in der Handhabung sowie wirtschaftlich ist.

Die Aufgabe wird gelöst, indem das Verfahren der eingangs genannten Art entsprechend der Erfindung derart ausgestaltet wird, daß man die Oberfläche mit einer Phosphatierungslösung in Kontakt bringt, die eine Mindestkonzentration an Eisen-III-ionen von 1 mg/l enthält und der pro m² behandelter Oberfläche 50 bis 2000 mg Eisen-III-ionen zugesetzt werden.

Zwar ist es aus EP-A-0 264 811 bekannt, bei der Erzeugung von Phosphatüberzügen auf Oberflächen von kaltgewalztem Stahl sowie ein- oder zweiseitig verzinktem Stahl im Tauchen in Phosphatierungslösungen, die u.a. 10 bis 20 g/l Phosphat (ber. als PO₄) und 1,5 bis 2,5 g/l Zink (ber. als Zn) enthalten, einen Eisen-III-Gehalt (ber. als Fe) von 2 bis 20 mg/l und das Gewichtsverhältnis von Zn:PO₄ auf (0,08 bis 0.21):1 einzustellen. Hierbei handelt es sich jedoch nicht um Phosphatierungslösungen, die entsprechend der Niedrigzink-Technologie arbeiten und von denen sich das Dokument in der Einleitung klar abgrenzt. Zum andern ist darauf hingewiesen, daß beim Verlassen der Zinkkonzentration von 1,5 bis 2,5 g/l unerwünscht schwere, bzw. zu dünne Schichten entstehen und beim Unterschreiten eines Gewichtsverhältnisses von Zn/PO₄ unter einen Wert von 0.08 die Phosphatschichtbildung beeinträchtig wird.

Weiterhin ergibt sich aus FR-A-2 401 234, daß den Phosphatierungslösungen, die nach konventionellen Verfahren arbeiten und hohe Zinkkonzentrationen von z.B. 2,85 bzw. 3,7 g/l bei einem hohen Zn/P₂O₅-Verhältnis von 0,40 und 0,51 aufweisen, von Zeit zu Zeit oder kontinuierlich Eisenhydroxid zugesetzt werden soll. Diese Arbeitsweise beseitig Ausfällung von tertiärem Zinkphosphat, bzw. Schlammbildung und Verschlechterung der auflagequalität.

Das Dokument EP-A 0 111 246 schließlich beschreibt weder Phosphatierverfahren, die der Niedrigzink-Technologie angehören, noch offenbart es einen Zusatz von Eisen zu Phosphatierungslösungen. Die genannte Zinkkonzentration von 1 bis 2,5 g/l läßt zwar eine gewisse Überlappung mit Niedrigzinkverfahren vermuten. Jedoch verdeutlicht das einzige Beispiel (Beispiel 1) mit einem "niedrigen" Zinkgehalt von 1,1 g/l und einer PO₄-Konzentration von 7,4 g/l entsprechend einem Zn/P₂O₅-Verhältnis von 1 : 5, daß es sich tatsächlich um Lösungen handelt, die nicht bei der Niedrigzink Technologie zum Einsatz kommen.

Die Eisenionen können in Form von Fe-III-Ionen, aber auch in Form von Fe-II-Ionen zusammen mit einem Fe-II zu Fe-III oxidierenden Oxidationsmittel, wie Chlorat, Nitrit, Peroxid, in die Phosphatierungslösung eingebracht werden. Geeignete Verbindungen sind z.B. die Nitrate, Chloride und Fluoride von zwei oder dreiwertigem Eisen sowie Eisen-III-komplexverbindungen von Hydroxicarbonsäuren, Aminocarbonsäuren und dergleichen.

Es ist besonders zweckmäßig, die Eisenionen in in Wasser vorgelöster Form in die Phosphatierungslösung einzubringen.

Eine bevorzugte Ausgestaltung der Erfindung besteht darin, die Oberfläche mit einer Phosphatierungslösung in Kontakt zu bringen, der pro m² behandelter Oberfläche 50 bis 1000 mg Eisen-III-ionen zugesetzt werden. Auch hierbei kann die Dosierung wie oben erwähnt erfolgen.

Gemäß einer weiteren bevorzugten Ausgestaltung werden solche Lösungen eingesetzt, die
bis 1,3 g/l Ni
bis 1,3 g/l Mn
bis 1,3 g/l Mg
enthalten. Bei diesen Lösungen sollte das Gewichtsverhältnis von Ni, Mn und oder Mg zu Zn auf einen Wert bis 1,5 : 1 eingestellt sein.

Gemäß einer weiteren vorteilhaften Ausgestaltung der Erfindung kommen Phosphatierungslösungen zum Einsatz, die als Beschleuniger
2 bis 25 g/l NO₃
1 bis 6 g/l ClO₃
0,1 bis 2 g/l organische Nitroverbindung
0,05 bis 0,5 g/l NO₂
0,02 bis 0,1 g/l Peroxid (ber. als H₂O₂)
oder Mischungen hiervon enthalten.

Die Phosphatierungslösungen können auf herkömmliche Weise appliziert werden. Besonders geeignete Applikationsformen sind Spritzen und/oder Tauchen, wobei eine Temperatur im Bereich von 30 bis 70°C bevorzugt ist.

Während Arbeitspausen ist durch Zugabe von Eisen-III-ionen dafür Sorge zu tragen, daß die Mindestkonzentration von 1 mg/l aufrechterhalten wird.

Das erfindungsgemäße Verfahren eignet sich insbesondere zur Behandlung von Reinaluminium und Legierungen, z.B. der Qualitäten AlMgSi, AlMg und AlMgMn.

Hinsichtlich der Überzugsbildung auf Zinkoberflächen können Werkstücke aus massivem Zink, insbesondere aber aus schmelztauch- oder elektrolytisch verzinktem Stahl, behandelt werden. Geeignete Werkstoffe sind weiterhin massive oder auf Stahl aufgebrachte Zinklegierungen mit z.B. Ni, Fe oder Al.

Mit Hilfe des erfindungsgemäßen Verfahrens gelingt es, selbst über einen längeren Zeitpunkt hinweg Phosphatüberzüge zu erzeugen, die durchweg gleichmäßig und geschlossen sind. Diese Überzüge eignen sich in besonderer Weise für eine nachfolgende elektrophoretische Tauchlackierung.

Die Erfindung wird anhand der nachfolgenden Beispiele beispielsweise und näher erläutert.

### Beispiel

In einem 10 l Phosphatierungsbehälter wurden alternierend zuvor entfettete und gebeizte Bleche aus Aluminium (70 %) der Qualität AlMgSi und AlMg3 und elektrolytisch verzinktem Stahl (30 %) mit einer Phosphatierungslösung behandelt, die
0,7 g/l Zn
0,7 g/l Ni
1,0 g/l Mn
3,4 g/l Na
11,5 g/l P₂O₅
3,0 g/l NO₃
0,5 g/l F
0,1 g/l NO₂
enthielt. Die Temperatur der Lösung betrug 55 bis 60°C. Die Behandlung erfolgte im Spritzen für die Dauer von 3 min. Die Freie Säure der Phosphatierungslösung lag bei 1,0.

Durch Zugabe von Eisen III-Zitrat war die Eisen-III-konzentration bei Inbetriebnahme der Phosphatierungslösung auf 2 mg/l eingestellt worden.

Im Verlauf des Durchsatzes wurden der Phosphatierungslösung von 10 l 250 mg/m² Oberfläche Eisen III-Zitrat (ber. als Fe) zugegeben. Wie die nachfolgende Tabelle zeigt, war die Zahl der Freie-Säure-Punkte praktisch konstant. Der erhaltene Phosphatüberzug war durchweg gleichmäßig und geschlossen.

### Vergleichsbeispiel

Als Vergleichsbeispiel wurden Bleche gleicher Qualität und in gleicher Weise durch die vorgenannte Phosphatierungslösung, die jedoch keine Eisen-III-ionen enthielt und nicht mit Eisen-III-ionen ergänzt worden war, durchgesetzt. Entsprechend zunehmendem Durchsatz veränderte sich die Zahl der Freie-Säure-Punkte wie unten angegeben. Während anfänglich hochwertige Phosphatüberzüge erhalten wurden, war mit steigender Punktzahl eine Verschlechterung der Qualität festzustellen. Ab einer Zahl Freie-Säure-Punkte von 1,50 war überhaupt keine Überzugsausbildung zu beobachten.

## Patentansprüche

1. Verfahren zum Aufbringen von Phosphatüberzügen auf Oberflächen aus Aluminium und/oder Zink bzw. dessen oder deren Legierungen mit Hilfe von gemäß der Niedrigzink-Technologie arbeitenden Phosphatierungslösungen, die
0,4 bis 1,5 g/l Zink und
10 bis 26 g/l P₂O₅
enthalten und in denen dass Gewichtsverhältnis von Zn zu P₂O₅ auf einen Wert im Bereich (0,075 bis 0,015) : 1 eingestellt ist, dadurch gekennzeichnet, daß man die Oberfläche mit einer Phosphatierungslösung in Kontakt bringt, die eine Mindestkonzentration an Eisen-III-Ionen von 1 mg/l enthält und der pro m² behandelter Oberfläche 50 bis 2000 mg Eisen-III-Ionen zugesetzt werden.

2. Verfahren nach Anspruch 1, dadurch gekennzeichnet, daß man die Oberfläche mit einer Phosphatierungslösung in Kontakt bringt, der pro m² behandelter Oberfläche 50 bis 1000 mg Eisen-III-Ionen zugesetzt werden.

3. Verfahren nach Anspruch 1 oder 2, dadurch gekennzeichnet, daß man die Oberfläche mit einer Phosphatierungslösung in Kontakt bringt, die
bis 1,3 g/l Ni
bis 1,3 g/l Mn
bis 1,3 g/l Mg
enthält.

4. Verfahren nach Anspruch 3, dadurch gekennzeichnet, daß man die Oberfläche mit einer Phosphatierungslösung in Kontakt bringt, in der das Gewichtsverhältnis von Ni, Mn und/oder Mg zu Zn auf einen Wert bis 1,5 : 1 eingestellt ist.

5. Verfahren nach einem oder mehreren der Ansprüche 1 bis 4, dadurch gekennzeichnet, daß man die Oberfläche mit einer Phosphatierungslösung in Kontakt bringt, die zusätzlich
2 bis 25 g/l NO₃
1 bis 6 g/l ClO₃
0,1 bis 2 g/l organische Nitroverbindung
0,05 bis 0,5 g/l NO₂
0,02 bis 0,1 g/l Peroxid (ber. als H₂O₂)
oder Mischungen hiervon enthält.

6. Verfahren nach einem oder mehreren der Ansprüche 1 bis 5, dadurch gekennzeichnet, daß man die Oberfläche mit der Phosphatierungslösung bei einer Temperatur im Bereich von 30 bis 70°C in Kontakt bringt.

## Claims

1. A process of applying phosphate coatings to surfaces consisting of aluminium and/or zinc and/or its or their alloys by means of phosphating solutions operating according to the low-zinc technology, which contain
0.4 to 1.5 g/l zinc and
10 to 26 g/l P₂O₅
and in which the weight ratio of Zn to P₂O₅ is adjusted to a value in the range of (0.075 to 0.015) : 1, characterized in that the surface is contacted with a phosphating solution which contains iron-III-ions in a minimum concentration of 1 mg/l and to which 50 to 2000 mg iron-III-ions are added per square meter of treated area.

2. A process according to claim 1, characterized in that the metal surface is contacted with a phosphating solution to which 50 to 1000 mg iron-III-ions are added per square meter of treated area.

3. A process according to claim 1 or 2, characterized in that the surface is contacted with a phosphating solution which contains
up to 1.3 g/l Ni
up to 1.3 g/l Mn
up to 1.3 g/l Mg.

4. A process according to claim 3, characterised in that the surface is contacted with a phosphating solution in which the weight ratio of Ni, Mn and/or Mg to Zn is adjusted to a value up to 1.5 : 1.

5. A process according to any of claims 1 to 4, characterized in that the surface is contacted with a phosphating solution which additionally contains
2 to 25 g/l NO₃
1 to 6 g/l ClO₃
0.1 to 2 g/l organic nitro compound
0.05 to 0.5 g/l NO₂
0.02 to 0.1 g/l peroxide (calculated as H₂O₂)
or mixtures thereof.

6. A process according to any of claims 1 to 5, characterized in that the surface is contacted with a phosphating solution at a temperature in the range from 30 to 70°C.

## Revendications

1. Procédé pour appliquer des revêtements de phosphate sur des surfaces d'aluminium et/ou de zinc, ou d'alliages de l'un ou de l'autre, à l'aide de solutions de phosphatation travaillant selon la technologie de la faible teneur en zinc, contenant
0,4 à 1,5 g/l de zinc, et
10 à 26 g/l de P₂O₅,
et dans lesquelles on ajuste le rapport de Zn à P₂O₅ à une valeur, en poids, située dans le domaine (0,075 à 0,015):1, caractérisé en ce qu'on met la surface en contact avec une solution de phosphatation qui contient une concentration minimum de 1 mg/l d'ions fer-III et à laquelle on ajoute de 50 à 2000 mg d'ions fer-III par m² de surface traitée.

2. Procédé selon la revendication 1, caractérisé en ce qu'on met la surface en contact avec une solution de phosphatation à laquelle on ajoute de 50 à 1000 mg d'ions fer-III par m² de surface traitée.

3. Procédé selon la revendication 1 ou 2, caractérisé en ce qu'on met la surface en contact avec une solution de phosphatation qui contient
jusqu'à 1,3 g/l de Ni
jusqu'à 1,3 g/l de Mn
jusqu'à 1,3 g/l de Mg.

4. Procédé selon la revendication 3, caractérisé en ce qu'on met la surface en contact avec une solution de phosphatation dans laquelle on ajuste le rapport de Ni, Mn et/ou Mg à Zn à une valeur, en poids, allant jusqu'à 1,5:1.

5. Procédé selon une ou plusieurs des revendications 1 à 4, caractérisé en ce qu'on met la surface en contact avec une solution de phosphatation qui contient, en plus:
2 à 25 g/l de NO₃
1 à 6 g/l de ClO₃
0,1 à 2 g/l de composé organique nitré
0,05 à 0,5 g/l de NO₂
0,02 à 0,1 g/l de peroxyde (calculé en H₂O₂),
ou des mélanges de ceux-ci.

6. Procédé selon une ou plusieurs des revendications 1 à 5, caractérisé en ce qu'on met la surface en contact avec la solution de phosphatation à une température de 30 à 70°C.
